# EUROPÄISCHE PATENTSCHRIFT

(11) **EP 0 105 026 B1**
(45) Veröffentlichungstag und Bekanntmachung des Hinweises auf die Patenterteilung: **30.07.1986**
(21) Anmeldenummer: 83810353.9
(22) Anmeldetag: 10.08.1983
(51) Int. Cl.: B21D 51/44

(54) **Verfahren zum Herstellen eines Dosendeckels**
Method of producing a can lid
Procédé de fabrication d'un couvercle de boîte

(30) Priorität: 02.09.1982 CH 5218/82
(43) Veröffentlichungstag der Anmeldung: 04.04.1984
(73) Patentinhaber: SCHWEIZERISCHE ALUMINIUM AG, CH-3965 Chippis (CH)
(72) Erfinder: Bloeck, Siegfried, CH-8280 Kreuzlingen (CH); Stanek, Oldrich, CH-8280 Kreuzlingen (CH)

## Beschreibung

Die Erfindung betrifft ein Verfahren zum Herstellen eines zumindest auf seiner Aussenfläche beschichteten Dosendeckels gemäß Oberbegriff von Anspruch 1. Es wird hierbei von einem Stand der Technik nach der DE-A-2 519 709 ausgegangen. Der Verschlußstreifen ist hierbei mit einer Polypropylenschicht versehen, die über ein Klebematerial den Verschlußstreifen mit dem Dosendeckel verbindet.

Getränkedosen werden heute in der Regel aus Weissblech, zinnfreiem Stahl (tin free steel) oder Aluminium einstückig hergestellt und nach Füllen mit einem gewünschten Inhalt durch einen Deckel ebenfalls aus den o. g. Werkstoffen verschlossen. In diese Deckel wird in einem vorgeschalteten Arbeisgang eine Ausgiessöffnung beispielsweise gestanzt und mit einem Verschlussstreifen wieder abgedeckt. Der Dekkel weist eine Beschichtung mit einer Lackschicht, beispielsweise einem Phenol-Epoxyharz, auf, der Verschlussstreifen, z. B. aus einem Aluminiumdünnband, eine Beschichtung aus einem thermoplastischen Kunststoff, beispielsweise einem Polyamid. Der Deckel wird auf ein vorgewärmtes Untersiegelwerkzeug gelegt und der Verschlussstreifen durch ein ebenfalls erwärmtes oberes Siegelwerkzeug um die Ausgiessöffnung durch Aufschmelzen der Polyamid-Siegelschicht aufgesiegelt.

Da insbesondere die Haftfestigkeit der Siegelschicht auf der lackierten Deckeloberfläche für die Verwendung der Dose von erheblicher Bedeutung ist, muss diesem Merkmal wesentliche Beachtung geschenkt werden. Die Haftfestigkeit bzw. Beständigkeit wird insbesondere beeinflusst durch
- die Positionierung des Deckels in der Siegelstation,
- die Planheit der Bereiche um die Ausgiessöffnung,
- die Druckverteilung beim Siegeln,
- die Siegelnahtdicke und Siegeinahtbreite,
- die Temperaturen des unteren und des oberen Siegelwerkzeuges,
- die Falzbedingungen der Deckel,
- die mögliche Höhe eines Innendruckes in einer geshclossenen Dose,
- die Lagerungstemperatur der gefüllten Dose,
- den Kopfraum der gefüllten Dose,
- Einbrennbedingungen des Aussenlackes der Dosendeckel od. dgl.

Insbesondere bei Getränkedosen für e0₂-haltige Getränke genügt ein einfaches Aufsiegeln des Verschlussstreifens für eine Langzeitlagerung bei Berücksichtigung der obengenannten ; die Haftfestigkeit beeinflussenden Faktoren nicht.

Bei diesen Dosen muss die Sieglenaht einen Innendurck von über 4 bar und Temperaturen von über 30 °C über längere Zeiträume aushalten.

Zur Verbesserung der Haftfestigkeit wurde daher vorgeschlagen, nach dem Aufsiegeln des Verschlussstreifens auf den Dosendeckel diesen bis zum Aufschmelzen des Polyamids zu erwärmen und anschliessen wieder abzukühlen. Das Erwärmen geschieht dabei in einem Temperaturbereich von 175-300 °C, wobei sich die Zeitdauer der Wärmeeinwirkung nach der Höhe der angewendeten Temperatur richtet. Dabei hat sich jedoch herausgestellt, dass in der Siegelnaht beim Nachsmelzen Blasen auftreten, welche die Wirksamkeit der Siegelnaht erheblich beeinträchtigen, wenn nicht sogar, je nach ihrer Vielzahl, aufheben.

Es ist Aufgabe der Erfindung ein Verfahren der obengenannten Art zu entwickeln bei welchem die Blasenbildung vermieden, die Lagerbeständigkeit erhöht und die Haftfestigkeit von Verschlussstreifen zu Deckel verbessert wird.

Die Lösung dieser Aufgabe erfolgt mit den Merkmalen des Anspruchs 1, wobei eine Weiterbildung Gegenstand von Anspruch 2 ist.

Bei diesem Verfahren hat sich überraschenderweise gezeigt, dass beim Nachschmelzen keinerlei Blasen auftraten. Durch die Erwärmung des Verschlussstreifens wird ein verdampfbarer und damit blasenbildender Stoff von der Oberfläche oder aus dem Inneren der siegelfähigen Schicht entfernt, welcher zumindest zum Teil aus einem Wasserfilm od. dgl. bestehen dürfte.

Die Erwärmung des Verschlussstreifens bzw. des Bandes, muss kurz vor dem Aufsiegeln erfolgen, damit sich der verdampfbare und damit blasenbildende Stoff auf der Siegelschicht nicht wieder einstellen kann. Bei Versuchen hat sich hierbei eine Zeitspanne von 10 bis 15 Sek. als genügend erwiesen. Dementsprechend sollte die Erwarmeinrichtung, beispielsweise ein Infrarotstrahler, unmittelbar vor dem Siegelwerkzeug bzw. einer den Verschlussstreifen herausstanzenden Einrichtung angeordnet sein.

### Beispiel

Auf einen beidseits lackierten Deckel aus zinnfreiem Stahl (tin free steel) wird ein mit einer Polyamidschicht versehenes Aluminium-Dünnband auf eine Ausgiessöffnung aufgesiegelt. Die Temperatur des oberen Siegelwerkzeuges beträgt 250 °C, die des unteren 170 °C. Der spezifische Siegeldruck liegt bei 2000 N/cm². Vor dem Aufsiegeln durchläuft das Aluminium-Dünnband einen auf 170 °C vorerwärmten Umluftofen.

Eine Versuchsreihe mit diesen Siegelbedingungen, jedoch unterschliedlicher Verweilzeit des Bandes im Umluftofen sowie unterschiedlicher Wartezeit zwischen dem Herausnehmen des Bandes aus dem Umluftofen und dem Aufsiegelvorgang, ergab folgende Ergebnisse bezuglich der Blasenbildung beim Nachschmelzen :

Diese Ergebnisse zeigen, dass eine Vorerwärmung des Bandes innerhalb von etwa 10 sec genügt, um die Blasenbildung auszuschalten. In dieser Zeit erreicht das Band in dem Vorwärmofen eine Temperatur von etwa 115 bis 120 °C. Die Wartezeit zwischen dem Vorwärmen und dem Aufsiegeln soll 30 sec nicht übersteigen. Welche Dauer der Vorerwärmung und welche Temperatur im Umluftofen gewählt wird, hänt von den Produktionsbedingungen ab. Jedenfalls ist die Grenze durch das Bandmaterial selbst gesetzt, da sich ein Band, welches z. B. 1 Min. bei 170 °C erwärmt wurde, nicht mehr einwandfrei siegeln lässt.

Ueberraschenderweise zeigt sich, dass derart vorerwärmte Bänder den sogenannten Impact-Test nach Gardner (Belastung 3 inchpound) auch ohne einen besonderen Nachschmelzvorgang überstehen.

In einem Nachschmelzvorgang können die nach dem erfindungsgemässen Verfahren hergestellten Siegelnähte selbst bei Temperaturen von über 210 °C bei einer Erwärmungszeit von 1 Min blasenfrei aufgeschmolzen werden.

## Patentansprüche

1. Verfahren zum Herstellen eines zumindest auf seiner Aussenfläche beschichteten Dosendeckels mit zumindest einer Ausgiessöffnung, bei dem auf die Aussenfläche ein die Ausgiessöffnung überdeckender, zumindest zweischichtiger, mit einer siegelfähigen Schicht versehener Verschlussstreifen aufgesiegelt wird und bei dem der Verschlussstreifen vor der Anbringung erwärmt wird, dadurch gekennzeichnet, dass als siegelfähige Schicht ein Polyamid dient, dass der Verschlussstreifen innerhalb von 10 bis 15 sec. auf einen Temperaturbereich von etwa 115 bis 170 °C vorerwärmt wird und dass das Aufsiegeln des Verschlussstreifens spätestens 30 sec. nach der Vorerwärmung erfolgt.

2. Verfahren nach Anspruch 1, bei dem der Verschlussstreifen aus einem mit siegelfähigem Werkstoff beschichteten Band od. dgl. herausgeformt wird, dadurch gekennzeichnet, dass das Band vor dem Herausformen des Verschlussstreifens vorerwärmt wird.

## Claims

1. Method for the production of a can lid coated at least on its outer surface, with at least one pouring opening, in which an at least two-part closure strip provided with a sealable coating and covering the pouring opening is sealed on to the outer surface and in which the closure strip is heated before application, characterised in that a polyamide serves as sealable coating, in that the closure strip is pre-heated within 10 to 15 sec. to a temperature range of about 115 to 170 °C and in that the sealing-on of the closure strip takes place at the latest 30 sec. after the pre-heating.

2. Method according to Claim 1, in which the closure strip is shaped out of a band or the like coated with a sealable material, characterised in that the band is pre-heated before the shaping-out of the closure strip.

## Revendications

1. Procédé pour fabriquer un couvercle de boîte revêtu au moins sur sa surface externe et présentant au moins une ouverture de déversement, selon lequel on scelle sur la surface externe une languette de fermeture pour recouvrir l'ouverture de déversement, la languette étant formée d'au moins deux couches et étant pourvue d'une couche convenant au scellement, et selon lequel on échauffe la languette de fermeture avant sa mise en place, caractérisé en ce que l'on utilise un polyamide pour former la couche convenant au scellement, on préchauffe la languette de fermeture en 10 à 15 s à une température. comprise dans une plage allant d'environ 115 à 170 °C et on effectue le scellement de la languette sur le couvercle au plus tard 30 s après le préchauffage.

2. Procédé selon la revendication 1, dans lequel la languette de fermeture est découpée ou formée d'une autre manière d'une bande ou d'un matériau analogue revêtu d'une substance convenant au scellement, caractérisé en ce que l'on préchauffe la bande avant d'y former la languette de fermeture.
